# FASCICULE DE BREVET EUROPEEN

(11) **EP 1 110 225 B1**
(45) Date de publication et mention de la délivrance du brevet: **26.01.2005**
(21) Numéro de dépôt: 00949663.9
(22) Date de dépôt: 06.07.2000
(51) Int. Cl.: H01B 7/295

(54) **GAINE DE PROTECTION THERMIQUE POUR UN FAISCEAU DE CABLES ELECTRIQUES**
WÄRMESCHUTZHÜLSE FÜR EINEN ELEKTRISCHEN KABELBAUM
HEAT-PROTECTIVE SHEATH FOR A BUNDLE OF ELECTRIC CABLES

(30) Priorité: 07.07.1999 FR 9908797
(43) Date de publication de la demande: 27.06.2001
(73) Titulaire: LABINAL, 78180 Montigny-le-Bretonneux (FR)
(72) Inventeur: DUNAND, Michel, F-91270 Vigneux sur Seine (FR)
(74) Mandataire: Blot, Philippe Robert Emile
(86) Numéro de dépôt international: PCT/FR2000/001955
(87) Numéro de publication internationale: WO 2001/004912

(56) Documents cités:
- WO-A-95/04358

## Description

La présente invention concerne une gaine de protection thermique pour un faisceau de câble électrique, du type comportant des fibres organiques oxydées carbonisables.

Pour des raisons de sécurité, il est nécessaire, dans certaines installations électriques, que les faisceaux de fils ou câbles électriques puissent résister momentanément à de très fortes contraintes thermiques, notamment causées par l'application directe d'une flamme.

En particulier, de telles exigences sont imposées dans les aéronefs.

Il est exigé que les fils électriques puissent continuer à exercer leur fonction de conduction électrique pendant une durée déterminée. Plus précisément, il est demandé pour les faisceaux électriques d'un avion que la résistance d'isolement entre deux fils d'un même faisceau reste supérieure à 10 kΩ pendant cinq minutes et/ou que la température des fils reste inférieure à 250°C pendant trois minutes et demi, lorsque le faisceau est mis en présence d'une flamme de 1100°C avec une puissance de 116 kW/m².

Le document FR-A-2.708.781 décrit une gaine anti-feu et son procédé d'élaboration. La gaine anti-feu décrite est formée essentiellement d'un entrelacement de fibres synthétiques obtenues par craquage et filage d'une fibre d'aramide et d'une fibre organique oxydée carbonisable. Ainsi, les fibres d'aramide et les fibres organiques oxydées carbonisables sont mêlées dans une même couche formant écran.

Bien que cette gaine de protection thermique assure une protection satisfaisante des conducteurs jusqu'à une température d'environ 850°C, celle-ci est insuffisante pour des températures de flamme de l'ordre de 1100°C.

Ainsi, l'invention a pour objet de fournir une gaine de protection thermique résistant à des températures de flamme de l'ordre de 1100°C, et garantissant un fonctionnement satisfaisant des fils électriques protégés par la gaine pendant une durée substantielle.

A cet effet, l'invention a pour objet une gaine de protection thermique pour un faisceau de câbles électriques, du type précité, caractérisée en ce qu'elle comporte un écran interne formé d'au moins une couche comportant majoritairement des fibres organiques oxydées carbonisables et un écran externe comportant au moins une couche formée de fibres de céramique disposées autour de l'écran interne.

Suivant des modes particuliers de réalisation, la gaine de protection thermique comporte l'une ou plusieurs des caractéristiques suivantes :
- ledit écran interne comporte au moins 85 % en poids de fibres organiques oxydées carbonisables ;
- lesdites fibres organiques oxydées carbonisables dudit écran interne sont à base de polyacrylonitrile oxydé ;
- ledit écran interne comporte des chlorofibres ;
- ledit écran interne comporte au moins deux couches superposées de fibres organiques oxydées carbonisables ;
- ledit écran interne comporte une superposition de couches tressées d'une épaisseur totale comprise entre 2 et 6 mm ;
- les fibres céramiques sont constituées d'alumino-boro-silicate ;
- elle comporte sous ledit écran interne, une couche de protection thermique complémentaire comportant majoritairement du KEVLAR ; et
- elle comporte autour dudit écran externe une couche de protection mécanique comportant majoritairement de l'aramide.

L'invention sera mieux comprise à la lecture de la description qui va suivre, donnée uniquement à titre d'exemple et faite en se référant aux dessins sur lesquels :
- la figure 1 est une vue schématique d'un faisceau de câbles protégé par une gaine selon l'invention ;
- la figure 2 est une vue en section transversale du faisceau de la figure 1 prise suivant la ligne II-II ;
- les figures 3 et 4 sont des courbes montrant, pour deux gaines de protection thermique selon l'invention ayant des épaisseurs différentes, respectivement, l'évolution de la température des fils conducteurs et de leur résistance d'isolement.

L'élément de câblage représenté aux figures 1 et 2 comporte un faisceau de câbles 10 entouré d'une gaine de protection thermique 12 selon l'invention.

Le faisceau de câbles 10 est constitué d'un ensemble de câbles ou fils électriques isolés individuellement par une gaine protectrice. Ces fils électriques sont par exemple destinés au transport d'informations de commande pour les organes de navigation d'un lanceur spatial ou d'un avion.

La gaine de protection thermique 12 comporte essentiellement un écran interne 14 formé de plusieurs couches comportant majoritairement des fibres organiques oxydées carbonisables, et un écran externe 16 comportant une couche formée de fibres de céramique, notamment à base d'aluminoborosilicate. L'écran externe 16 est disposé directement autour de l'écran interne 14 sans interposition d'un matériau intermédiaire.

En outre, la gaine de protection 12 comporte sous l'écran interne 14 une couche 18 de protection thermique complémentaire comportant majoritairement du KEVLAR commercialisé par Du Pont de Nemours.

Enfin, la gaine 12 présente autour de l'écran externe 16 une couche de protection mécanique 20 réalisée, par exemple, à base de fibres d'aramide tressées.

L'écran interne 14 est constitué avantageusement d'au moins deux couches comportant essentiellement des fibres organiques oxydées carbonisables. De préférence, de trois à sept couches sont superposées pour une épaisseur totale de l'écran interne 14 comprise entre 2 et 6 mm.

Dans l'exemple représenté sur les figures 1 et 2, l'écran interne 14 est composé de trois couches identiques superposées notées 14A, 14B, 14C.

Chaque couche est avantageusement tressée et les couches successives sont réalisées par surtressage.

Le tressage est adapté pour qu'une quantité d'air importante soit renfermée dans l'écran interne 14.

De préférence, l'écran interne 14 est constitué de plus de 85 % en poids de fibres organiques oxydées carbonisables. Ces fibres sont par exemple à base de polyacrylonitrile oxydé (PANO).

Les fibres majoritaires formant l'écran interne 14 sont par exemple du PANOX commercialisé par la société RK Carbon Fibers ou du SIGRAFIL commercialisé par la société SIGRI.

Avantageusement, l'écran interne 14 comporte, en plus des fibres organiques oxydées carbonisables, d'autres fibres telles que des fibres commercialisées sous le nom de CHLOROFIBRE fabriquées par la société RHOVIL.

Les fibres entrant dans la composition de l'écran interne 14 ont une résistance à une température d'environ 800°C.

L'écran externe 16 est constituée d'une tresse de filaments continus. Ces filaments continus sont des filaments de céramique, par exemple réalisés à base de silice. Ces filaments sont avantageusement des alumino-boro-silicates (ABS), tels que les fils NEXTEL, commercialisés par la société 3M.

Ces filaments sont adaptés pour résister à une très haute température, et notamment à une température d'environ 1200°C.

Ces filaments entrant majoritairement dans la composition de l'écran interne 14 peuvent également être formés de fils de Nextel.

La couche de protection interne 18 est disposée autour du faisceau de fils 10. Cette couche 18 est constituée d'une tresse ou d'un rubannage de KEVLAR ou d'un mélange de KEVLAR et de Chlorofibre.

La couche de protection thermique complémentaire 18 est facultative. Lorsque celle-ci est mise en oeuvre, l'épaisseur de l'écran interne 14 est réduite. En effet, le KEVLAR a des propriétés d'isolation thermique meilleures que le polyacrylonitrile oxydé pour des températures voisines de 450°C.

Ainsi, la mise en oeuvre de la couche de protection thermique complémentaire 18 à base de KEVLAR permet de diminuer l'épaisseur de l'écran interne 14 et ainsi de réduire l'épaisseur totale de la gaine.

La couche de protection mécanique externe 20 est avantageusement réalisée à base de fibres d'aramide tressées, et notamment de NOMEX commercialisé par la société Du Pont de Nemours.

La couche de protection mécanique 20, disposée autour de l'écran interne 16 est facultative. Cette couche de protection mécanique permet d'éviter la libération de résidus fibreux issus de l'écran externe 16. En effet, les fibres d'alumino-boro-silicates, et notamment le NEXTEL, ont tendance à pelucher à cause du procédé de réalisation par tressage et à libérer des particules indésirables incompatibles par exemple avec l'utilisation de la gaine de protection dans une salle blanche. La couche de protection mécanique protège également le manipulateur du câblage vis à vis des peluches de fibres céramiques pouvant se trouver en contact avec la peau ou les yeux.

En vue de résister à d'éventuelles attaques chimiques, la gaine est avantageusement entourée d'un matériau d'étanchéité et notamment d'une gaine thermorétractable ou d'un ruban auto-amalgamant, tels que les gaines thermorétractables commercialisées par la société RAYCHEM sous le nom de gaines THERMOFIT et les rubans silicones auto-amalgamant commercialisés par la société NITTO.

On constate que la gaine décrite ici présente de très bonnes propriétés de protection thermique du faisceau de câbles 10 vis à vis d'une flamme. Ces bons résultats obtenus pourraient s'expliquer par la coopération des propriétés respectives des écrans interne et externe.

En particulier, l'écran externe 16 présente la propriété essentielle de former une barrière thermique à haute température qui favorise :
- la divergence du flux thermique en formant un déflecteur;
- une barrière isolante haute température ;
- le maintien mécanique des résidus de combustion des produits internes.

L'écran interne 14 constitue :
- une barrière isolante à température élevée par sa faible conductivité thermique due également à la présence d'air ;
- une barrière isolante par ses propriétés de filtration infrarouge ;
- une barrière isolante par ses propriétés endothermiques par transformation physique ou chimique.

En effet, lors de l'application de chaleur, on constate que la gaine in-terne 14 se carbonise par un effet de pyrolyse. Ce changement d'état permet une consommation d'énergie thermique importante, réduisant la chaleur transmise jusqu'au faisceau à protéger.

Les essais effectués, et dont les résultats sont donnés sur les figures 3 et 4, montrent les qualités de résistance obtenues avec la gaine de protection thermique selon l'invention.

Deux gaines d'épaisseurs différentes ont été utilisées. Ces gaines, notées A et B présentent les caractéristiques résumées dans le tableau suivant.

Ainsi, la gaine A a une épaisseur inférieure à celle de la gaine B.

Les courbes représentées aux figures 3 et 4 ont été effectuées avec un brûleur normalisé selon l'ISO 2685.

Ainsi, des faisceaux de câbles identiques équipés des gaines de protection A et B ont été placés à la distance de 75 mm d'un brûleur normalisé à gaz de 0,018 m² ayant un diamètre de 150 mm. La température de la flamme normalisée était égale à 1100°C ± 80°C et la densité du flux thermique était égale à 116 ± 10 kW/m².

Le faisceau de câbles d'un diamètre de 6,7 mm comporte six paires blindées gainées.

On constate sur la figure 3 que, pour une durée d'exposition de la gaine à la flamme de 3 min 30 sec, la température des fils électriques est, dans le cas de la gaine B, inférieure à 250°C, et notamment inférieure à 200°C. De plus, même si pour une faible épaisseur de la gaine correspondant à la courbe A la température au bout de 3 min 30 sec supérieure à 250°C, celle-ci reste inférieure à 250° pendant 2 min 30 sec.

Sur la figure 4, on constate que les gaines A et B présentent des résistances d'isolement entre deux fils adjacents très supérieures à 10 kΩ pour une durée d'exposition à la flamme de 5 min.

## Revendications

1. Gaine de protection thermique (12) pour un faisceau de câbles électriques, du type comportant des fibres organiques oxydées carbonisables, **caractérisée en ce qu'**elle comporte un écran interne (14) formé d'au moins une couche comportant majoritairement des fibres organiques oxydées carbonisables et un écran externe (16) comportant au moins une couche formée de fibres de céramique disposées autour de l'écran interne (14).

2. Gaine de protection thermique selon la revendication 1, **caractérisée en ce que** ledit écran interne (14) comporte au moins 85 % en poids de fibres organiques oxydées carbonisables.

3. Gaine de protection thermique selon la revendication 1 ou 2, **caractérisée en ce que** lesdites fibres organiques oxydées carbonisables dudit écran interne (14) sont à base de polyacrylonitrile oxydé.

4. Gaine de protection thermique selon l'une quelconque des revendications précédentes, **caractérisée en ce que** ledit écran interne (14) comporte des chlorofibres.

5. Gaine de protection thermique selon l'une quelconque des revendications précédentes, **caractérisée en ce que** ledit écran interne (14) comporte au moins deux couches superposées de fibres organiques oxydées carbonisables.

6. Gaine de protection thermique selon la revendication 5, **caractérisée en ce que** ledit écran interne (14) comporte une superposition de couches tressées d'une épaisseur totale comprise entre 2 et 6 mm.

7. Gaine de protection thermique selon l'une quelconque des revendications précédentes, **caractérisée en ce que** les fibres céramiques sont constituées d'alumino-boro-silicate.

8. Gaine de protection thermique selon l'une quelconque des revendications précédentes, **caractérisée en ce qu'**elle comporte autour dudit écran externe (16) une couche de protection mécanique (20) comportant majoritairement de l'aramide.

## Claims

1. Thermal protection sheath (12) for an electrical cable bundle, of the type composed of carbonizable oxidized organic fibres, **characterized in that** it comprises an internal shield (14) formed from at least one layer composed mostly of carbonizable oxidized organic fibres and an external shield (16) composed of at least one layer formed from ceramic fibres placed ,around the internal shield (14).

2. Thermal protection sheath according to Claim 1, **characterized in that** the said internal shield (14) is composed of at least 85% by weight of carbonizable oxidized organic fibres.

3. Thermal protection sheath according to Claim 1 or 2, **characterized in that** the said carbonizable oxidized organic fibres of the said internal shield (14) are based on oxidized polyacrylonitrile.

4. Thermal protection sheath according to any one of the preceding claims, **characterized in that** the said internal shield (14) is composed of CHLOROFIBRE fibres.

5. Thermal protection sheath according to any one of the preceding claims, **characterized in that** the said internal shield (14) is composed of at least two superposed layers of carbonizable oxidized organic fibres.

6. Thermal protection sheath according to Claim 5, **characterized in that** the said internal shield (14) is composed or a superposition of braided layers having a total thickness of between 2 and 6 mm.

7. Thermal protection sheath according to any one of the preceding claims, **characterized in that** the ceramic fibres consist of aluminoborosilicate.

8. Thermal protection sheath according to any one of the preceding claims, **characterized in that** it includes, around the said external shield (16), a mechanical protection layer (20) composed mostly of aramid.

## Patentansprüche

1. Wärmeschutzhülse (12) für einen elektrischen Kabelbaum des Typs, der carbonisierbare oxidierte organische Fasern umfasst, **dadurch gekennzeichnet, dass** sie eine innere Abschirmung (14), die aus mindestens einer Schicht besteht, die größtenteils carbonisierbare oxidierte organische Fasern umfasst, und eine äußere Abschirmung (16) umfasst, die mindestens eine Schicht umfasst, die aus Keramikfasern hergestellt ist, die um die innere Abschirmung (14) herum abgelagert sind.

2. Wärmeschutzhülse nach Anspruch 1, **dadurch gekennzeichnet, dass** die innere Abschirmung (14) mindestens 85 Gew.-% carbonisierbare oxidierte organische Fasern umfasst.

3. Wärmeschutzhülse nach Anspruch 1 oder 2, **dadurch gekennzeichnet, dass** die carbonisierbaren oxidierten organischen Fasern der inneren Abschirmung (14) auf oxidiertem. Polyacrylnitril basieren.

4. Wärmeschutzhülse nach einem der vorstehenden Ansprüche, **dadurch gekennzeichnet, dass** die innere Abschirmung (14) Chlorofibres umfasst.

5. Wärmeschutzhülse nach einem der vorstehenden Ansprüche, **dadurch gekennzeichnet, dass** die innere Abschirmung (14) mindestens zwei übereinander liegende Schichten aus carbonisierbaren oxidierten organischen Fasern umfasst.

6. Wärmeschutzhülse nach Anspruch 5, **dadurch gekennzeichnet, dass** die innere Abschirmung (14) eine Übereinanderlagerung von geflochtenen Schichten mit einer Gesamtdicke zwischen 2 und 6 mm umfasst.

7. Wärmeschutzhülse nach einem der vorstehenden Ansprüche, **dadurch gekennzeichnet, dass** die Keramikfasern aus Aluminiumborsilkat bestehen.

8. Wärmeschutzhülse nach einem der vorstehenden Ansprüche, **dadurch gekennzeichnet, dass** sie um die äußere Abschirmung (16) herum eine mechanische Schutzschicht (20) umfasst, die größtenteils Aramid umfasst.
